# EUROPÄISCHE PATENTSCHRIFT

(11) **EP 0 201 627 B1**
(45) Veröffentlichungstag und Bekanntmachung des Hinweises auf die Patenterteilung: **11.12.1991**
(21) Anmeldenummer: 85112773.8
(22) Anmeldetag: 09.10.1985
(51) Int. Cl.: B41M 1/30

(54) **Verfahren zur Beschriftung von Kunststoffen**
Marking process for plastics
Procédé pour le marquage des matières macromoléculaires

(30) Priorität: 14.05.1985 DE 3517275
(43) Veröffentlichungstag der Anmeldung: 20.11.1986
(73) Patentinhaber: BAYER AG, 51368 Leverkusen (DE)
(72) Erfinder: Reese, Eckart, Dr., D-4047 Dormagen (DE); Foltin, Eckard, Dipl.-Ing., D-5485 Bad Bodendorf (DE); Depcik, Hans Werner, D-4000 Düsseldorf 22 (DE); Erkelenz, Reiner, Dipl.-Ing., D-5000 Köln 80 (DE)

(56) Entgegenhaltungen:
- EP-A- 119 548
- EP-A- 0 027 532
- US-A- 4 388 387

## Beschreibung

Die Erfindung betrifft ein Verfahren zum Beschriften von Kunststoffen, indem ein Farbstoff an einer Kunststoffoberfläche vorbeigeführt und mittels eines Laserstrahls in die Kunststoffoberfläche eindiffundiert wird.

Bei Meß-, Regel-, Schalt- und Bedienungsgeräten sind oft gut lesbare, abgriffeste Beschriftungen anzubringen, die in der Zusammensetzung und Größe der Zeichen von Fall zu Fall verschieden sind. Dieses gilt insbesondere für die Tasten von Eingabeeinheiten, wie z.B. Schreibmaschinen.

Bekannt ist der Transferdruck, bei dem ein mit Farbstoff versehener Träger aus Papier mittels eines heißen Druckstempels bei leichtem Anpreßdruck gegen den Kunststoff gedrückt wird, wobei der Farbstoff auf die Oberfläche übertragen wird.

Der Nachteil dieses Verfahrens besteht darin, daß für jedes Zeichen besondere Stempel notwendig sind, so daß das Verfahren unflexibel hinsichtlich Schriften und teuer bei geringeren Stückzahlen ist. Auch ist bei einem solchen Stempel die Haltung der Temperatur schwierig, wobei diese Schwankungen zu Qualitätseinbußen hinsichtlich Farbstoffeintragung und Oberfläche des Kunststoffes führen kann.

Bekannt ist ferner das Beschriften eines Kunststoffteiles mit einem Laserstrahl, wobei dieser entsprechend dem Schriftzug geführt wird.

Der Nachteil dieses Verfahrens besteht darin, daß es durch die Einwirkung der Energie des Laserstrahles zu irreversiblen Umsetzungen im Kunststoff kommt, die meist mit signifikanten Farbänderungen verbunden sind. Die Farbänderung ist nur bedingt einstellbar; das heißt es ist nur eine helle Schrift auf dunklem Untergrund bzw, eine dunkle Schrift auf hellem Hintergrund möglich`

Aus EP 0 119 548-A2 ist ein Thermotransferdruckverfahren unter Verwendung von sublimierbaren Farbstoffen bekannt, wobei ein mit den Farbstoffen belegter Hilfsträger mit Laserstrahlung behandelt wird, die ausreicht, um die Farbstoffe wenigstens teilweise in die Kunststoffoberfläche eines Substrates eindringen zu lassen.

Der Erfindung liegt the Aufgabe zugrunde, das Lasersublimationsdruckverfahren für die Herstellung von beschrifteten Kunststoffteilen mit gewölbter Oberfläche, insbesondere für die Herstellung von beschrifteten Kunststoffgerätetasten zu verbessern.

Die Aufgabe wird erfindungsgemäß dadurch gelöst, daß das Trägermaterial über eine transparente Vorrichtung, die den Laserstrahl nahezu ungehindert durchläßt, gegen den Kunststoff gepreßt wird. Dadurch wird der Sublimationsfarbstoff direkt über das Trägermaterial auf den Kunststoff gepreßt.

Für eine farbige Bedruckung haben sich Laserstrahlen mit einer Wellenlänge λ von 100 - 1500 nm, insbesondere von 1000 - 1500 nm bewährt. Die Leistungsdichte sollte 114 - 220 J/cm², insbesondere 124 - 150 J/cm², bei einer Einwirkzeit von 0,2 - 0,8 s/mm², insbesondere 0,5 - 0,7 s/mm², betragen. Vorteilhafte Ergebnisse sind mit einem Nd-YAG-Festkörperlaser (λ = 1,06 µm) mit einem Brennfleckdurchmesser zwischen 0,05 - 0,1 mm Durchmesser bei einer Wiederholfrequenz 0,5 - 15 KHz unter einer Stromstärke von 10-25 A und einer Geschwindigkeit von 5 - 50 mm/s, insbesondere von 5-15 mm/s, zu erzielen. Die Diffusionsmenge hängt von Stromstärke mal Modenzahl durch Geschwindigkeit ab. Die Erweichungstemperatur des Kunststoffes sollte dabei mindestens 30°C über der Sublimationstemperatur des Farbstoffes liegen.

Mit Hilfe von Trägermaterial, das aus Papier, Gewebe oder Folie bestehen kann, wird der Sublimationsfarbstoff an die Stelle herangeführt, wo der Laserstrahl auftrifft. Vorteilhaft ist hierfür eine Vorrichtung mit einem schrittweise durchlaufenden Band, welches vor der Benutzung von einer Spule ab- und nach dem Signieren auf der nächsten Spule wieder aufgewickelt wird.

Durch eine gasundurchlässige Schicht, die gleichzeitig als Trägermaterial dienen kann, kann die gasförmige Phase des Sublimationsfarbstoffes nur in Richung des zu beschriftenden Kunststoffes abwandern.

Da beispielsweise ein transparenter PU-Körper bei Wellenlängen im Bereich 1000 - 1500 nm, in dem beispielsweise der Nd-YAG-Festkörper-Laser strahlt, bei der üblichen Einwirkzeit praktisch keine Veränderung beim Durchstrahlen mit einem Laserstrahl aufweist, ist es möglich, über Fluidkissen das Trägermaterial sauber anzudrücken, wobei das Fluid als Energieträger beispielsweise zur Vorwärmung des Farbstoffes und damit schnelleren Eintritts in die gasförmige Phase dienen kann.

Das Verfahren kann unter anderem vorteilhaft bei Werkstoffen wie Acrylnitril-Butadien - Styrol (Novodur ®) Celluloseacetat (Cellidor ®) - Polyamide (Durethan ®) Polycarbonat (Makrolon ®), Polyester sowie Polybutylenterephthalat (Pocan ®) oder einer Mischung der genannten Polymere sowie vorzugsweise (PC/ABS-Blend (Bayblend ®) PC/PBTP-Blend (Makroblend ®) sowie Polyurethan als auch Silikonkautschuken eingesetzt werden. Insbesondere sind thermoplastische Werkstoffe verarbeitbar.

Als Farbstoffe sind Thermodiffusionsfarben und Sublimationsfarben [RESIREN T®) geeignet.

### Beispiel 1

Ein mit Resiren T, blau flächig bedrucktes Transfer-Druckpapier wird auf eine Schreibmaschinentaste aus Novodur PH-AT (ABS) positioniert und unter der Laser-Optik eines Nd-YAG-Festkörperlasers angeordnet. Es wird ein fokussierter Laserstrahl erzeugt (λ = 1,06 µm) und (in Kreisform) über das Papier geführt. Nach Entfernen des Papiers ist der Farbstoff in der bestrahlten Zone in den Kunststoff eingedrungen.

### Beispiel 2

Eine mit Resiren T, rot flächig bedruckte Polyesterfolie (Hostaphan RE 0,050 mm) wird auf eine Schalterabdeckung aus Pocan B 1505 (PBTP) positioniert und unter der Laser-Optik eines Nd-YAG-Festkörperlasers angeordnet. Es wird ein fokussierter Laserstrahl erzeugt (λ = 1,06 µm) und (in Kreisform) über die Folie geführt. Nach Entfernen der Folie ist der Farbstoff in der bestrahlten Zone in den Kunststoff eingedrungen.

### Beispiel 3

Eine mit Resiren T, schwarz flächig bedruckte Polyesterfolie (Hostaphan RE 0,050 π) wird auf einem Kunststoffgehäuse aus Durethan BKV 30 positioniert und unter der Laser-Optik eines Nd-YAG-Festkörperlasers angeordnet. Es wird ein fokussierter Laserstrahl erzeugt (λ = 1,06 µm) und (in Kreisform) über die Folie geführt. Nach Entfernen der Folie ist der Farbstoff in der bestrahlten Zone in den Kunststoff eingedrungen.

## Patentansprüche

1. Verfahren zur Beschriftung von Kunststoffen, indem ein Farbstoff auf einem Träger an einer Kunststoffoberfläche vorbeigeführt und mittels eines Laserstrahls in die Kunststoffoberfläche eindiffundiert wird, dadurch gekennzeichnet, daß das Trägermaterial über eine transparente Vorrichtung, die den Laserstrahl nahezu ungehindert durchläßt, gegen den Kunststoff gepreßt wird.

2. Verfahren nach Anspruch 1, dadurch gekennzeichnet, daß als transparente Kunststoffpreßvorrichtung ein fluidfüllbares Kunststoffkissen verwendet wird.

3. Verfahren nach den Ansprüchen 1 bis 2, dadurch gekennzeichnet, daß das Fluid zur Vorwärmung des Farbstoffes verwendet wird.

4. Verfahren nach den Ansprüchen 1 bis 3, dadurch gekennzeichnet, daß als Kunststoff Polyurethan verwendet wird.

## Revendications

1. Procédé de marquage de matières plastiques, consistant à faire passer un colorant se trouvant sur un support le long d'une surface en matière plastique et à diffuser le colorant au moyen d'un faisceau laser à l'intérieur de la surface en matière plastique, caractérisé en ce que le matériau support est appliqué contre la matière plastique par l'intermédiaire d'un dispositif transparent pratiquement totalement perméable au faisceau laser.

2. Procédé selon la revendication 1, caractérisé en ce qu'on utilise comme dispositif transparent d'application contre la matière plastique un coussinet en matière plastique rempli de fluide.

3. Procédé selon les revendications 1 et 2, caractérisé en ce que le fluide est utilisé pour préchauffer le colorant.

4. Procédé selon les revendications 1 à 3, caractérisé en ce qu'on utilise du polyuréthanne comme matière plastique.

## Claims

1. A process for lettering plastics in which a dye on a support is moved past a plastic surface and is diffused into the plastic surface by means of a laser jet, characterized in that the support material is pressed against the plastic by a transparent device which allows the laser beam to pass through substantially unhindered.

2. A process as claimed in claim 1, characterized in that a plastic pad fillable with fluid is used as the transparent plastic pressing device.

3. A process as claimed in claims 1 and 2, characterized in that the fluid is used to preheat the dye.

4. A process as claimed in claims 1 to 3, characterized in that polyurethane is used as the plastic.
